# EUROPÄISCHE PATENTANMELDUNG

(11) **EP 0 283 536 A1**
(43) Veröffentlichungstag der Anmeldung: **28.09.1988**
(21) Anmeldenummer: 87104366.7
(22) Anmeldetag: 24.03.1987
(51) Int. Cl.: H01H 1/02

(54) **Verfahren zum Herstellen von Silber/MeO-Kontaktplättchen mit löt- oder schweissfähiger Unterseite**

(71) Anmelder: INOVAN GmbH & Co. KG Metalle und Bauelemente, D-75217 Birkenfeld (DE)
(72) Erfinder: Herz, Konrad, Dr., D-7534 Birkenfeld 1 (DE)
(74) Vertreter: Trappenberg, Hans

(57) **Zusammenfassung**

2.1 Kontaktplättchen aus Silber/MeO-Werkstoff, insbesondere mit senkrecht zur Kontaktfläche angeordneten Oxidanteilen, können nicht direkt auf Kontaktträger aufgelötet oder aufgeschweißt werden.

2.2 Um dies zu ermöglichen, wird nach der Erfindung vorgeschlagen, löt- oder schweißfähige Metalle beziehungsweise Legierungen im Wege des Flamm- oder Plasmaspritzens aufzutragen.

## Beschreibung

Die Erfindung betrifft ein Verfahren zum Bilden einer löt- oder schweißfähigen Schicht entweder aus Silber, Silber-Kupfer und anderen Silberlegierungen oder aus Kupfer, Kupfer-Nickel oder anderen Kupferlegierungen, auf der Rückseite (Unterseite) eines Silber/MeO-Kontaktplättchens mit Me-Anteilen, vorzugsweise aus Cadmium, Zinn, Zink, Kupfer, Wismut, Molybdän, Wolfram oder Indium, bei dem die MeO-Partikel faserförming (spießig) ausgebildet sind und mit ihrer Faser-Längsrichtung etwa senkrecht zur Kontaktoberfläche liegen.

Moderne elektrische Schaltgeräte zeichnen sich durch eine kleine Bauweise, hohe Funktionssicherheit und große Lebensdauer aus. Diese Merkmale hängen zum wesentlichen Teil von der Gestaltung der elektrischen Kontakte, insbesondere von der Auswahl des Kontaktwerkstoffes ab. Für Schaltgeräte, die Ströme im Bereich 50 A bis 3000 A zu schalten haben, hat sich in den letzten Jahren ein Werkstoff aus einer Silberlegierung mit Metalloxidanteilen als optimal erwiesen. Eine besonders hervorzuhebende Gruppe ist hierbei eine Silber/Cadmiumoxid-Legierung.

Derartiges Kontaktmaterial kann auf verschiedene Art und Weise hergestellt werden. So kann eine Silber-Unedelmetall-Legierung durchoxidiert werden, oder es können auch oxidierte Silber/Unedelmetall-Partikel durch Pressen, Sintern und gegebenenfalls Nachprägen zusammengefügt werden. Im ersten Fall kann durch gezieltes Abbrechen des Oxidationsvorganges erreicht werden, daß die Unterseite des Silber/Unedelmetall-Bleches beziehungsweise eines entsprechenden Blockes frei von Metalloxid-Anteilen bleibt, so daß diese Unterseite ohne Schwierigkeiten zu verlöten oder zu verschweißen ist. Bei dem aus oxidierten Silber/Unedelmetall-Partikeln zusammengefügten Material is dies jedoch nicht möglich. Hier muß nachträglich die Unterseite so bearbeitet werden, daß ein Verlöten oder Verschweißen des aus diesem Material gefügten Kontaktes möglich ist.

Bei der pulvermetallurgischen Herstellung von Silber/Metalloxid-Werkstoffen, bei der die oxidierten Silber/Unedelmetall-Partikel durch Pressen, Sintern und Nachprägen zusammengefügt werden, kann eine ausgeprägte faserförmige (spießige) Anordnung der im Silber eingelagerten Oxide durch Strangpressen erreicht werden. Dabei werden die aus dem zugrundeliegenden Silber/Metalloxidpulver in bekannter Weise durch Pressen und Sintern hergestellten Rohlinge mit hohem Umformgrad zu stangenförmigem Halbzeug stranggepreßt. Die Oxidteilchen ordnen sich dabei in Preß richtung faserförmig, parallel zur Stabachse (Längsrichtung) des Halbzeugs an. Je nach Größe, Art und Beschaffenheit werden die Oxide außerdem beim Umformprozeß in Längsrichtung verformt und/oder in kleinere Partikel zerteilt. Es hat sich gezeigt, daß die Eigenschaften dieser Silber/Metalloxid-Werkstoffe abhängig sind von der Orientierung der Metalloxid-Fasern zur Kontaktoberfläche.

Die für Schaltgeräte der Energietechnik benötigten Kontaktplättchen werden so aus dem Halbzeug abgetrennt, daß die Faserrichtung der Oxide entweder parallel oder senkrecht zur späteren Kontaktoberfläche liegt. Aus zahlreichen Untersuchungen ist bekannt, daß die Schalteigenschaften der Kontaktplättchen, insbesondere der Materialabbrand, bei Anordnung der Fasern senkrecht zur Schaltfläche, wesentlich günstiger sind als bei paralleler Ausrichtung. Dieser Effekt ist umso größer, je ausgeprägter die Faserstruktur der Oxide ist. Insbesondere auch an Kontaktwerkstoffen, die in einem Reaktions-Sprüh-Verfahren, beispielsweise nach der DE-PS 29 29 630, hergestellt worden sind, wurde dieser Anisotropieeinfluß in verstärktem Maße beobachtet. Bei derart, auf wirtschaftliche Art und Weise, hergestellten Kontakten, ist es deshalb zur Erzielung eines verringerten Kontaktmaterialabbrands beziehungsweise einer Silbereinsparung zweckmäßig, Kontaktplättchen mit senkrecht zur Schaltfläche orientierter Oxidfaserrichtung herzustellen.

Es wurde schon erwähnt, daß infolge des hohen Metalloxidgehaltes, der im allgemeinen über 5 Gew.% liegt, derartige Kontaktplättchen nicht direkt auf einen Kontaktträger, der im allgemeinen aus Kupfer oder einer Kufperlegierung besteht, auflötbar oder aufschweißbar sind. Um trotzdem eine Löt- beziehungsweise Schweißbefestigung der Kontaktplättchen auf ihren Kontaktträgern zu ermöglichen, muß entweder, wie oben angeführt, durch gezielte Oxidation die Oxidation der Unterseite des Kontaktplättchens vermieden oder es muß auf dieser Unterseite eine lötfähige Schicht aufgebracht werden.

So ist es beispielsweise bekannt, bandförmiges Silber/Metalloxid-Halbzeug durch Warmwalzplattieren bei hohem Umformgrad von 50 bis 65 % mit einer lötfähigen Schicht aus Silber zu verbinden. Die aus solchem Material abgetrennten Kontaktplättchen weisen dann allerdings eine Oxidfaser auf, die parallel zur Kontaktoberfläche liegt.

Die Herstellung von plattierten Kontaktplättchen, bei denen die Oxidfaser senkrecht zur Schaltfläche liegt, ist technisch deutlich aufwendiger und damit auch mit höheren Herstellkosten verbunden. So wird in der DE-AS 12 32 282 ein Lötverfahren beschrieben, bei dem die zu lötende Kontaktfläche mit einem Zinn/Blei-Weichlot vorbenetzt und der Kontakt anschließend mit einem üblichen Silberhartlot aufgelötet wird. Der Nachteil dieses Verfahrens ist, daß die zu verbindenden Teile mehrere Minuten auf Temparaturen oberhalb der Arbeitstemperatur des Silberhartlotes erhitzt werden müssen, um eine einwandfreie Bindung zu gewährleisten.

Es ist auch aus der DE-AS 23 65 450 ein Verfahren bekannt, den Silber/Metalloxid-Werkstoff mit einer Silber/Kupfer-Legierung mit 10 oder 28 % Kupfer zu hintergießen und anschließend mit dem Kontaktträger zu verlöten. Auch Kupfer/Silber-Legierungen mit 8 bis 40 % Silber sind für diesen Zweck vorgeschlagen worden (DE-OS 29 41 423). Allerdings sind diese Verbindungen häufig nicht genügend haftfest.

Reaktivlote, die Phosphor enthalten (DE-OS 24 38 922) erzeugen durch Reduktion des Unedelmetalloxids Porensäume, die beim Schalten zu Trennungen zwischen Träger und Kontaktplättchen führen.

Schließlich ist auch noch aus der DE-OS 31 23 357 bekannt, eine Schicht aus Silber mit 2 bis 12 Gew.% Zinn, Indium und/oder Germanium zu hintergießen. Diese Lötlegierungen haben allerdings, wiederum wegen der begrenzten Haftfestigkeit, nur wenig Anwendung gefunden.

Aufgabe der Erfindung ist es, Kontaktplättchen aus Silber-MeO-Werkstoff mit etwa senkrecht zur Kontaktoberfläche liegender Faserrichtung der Metalloxide mit einer löt- und schweißfähigen Unterseite zu versehen. Diese löt- und schweißfähige Unterseite soll nicht nur eine gute Haftung mit dem aus Kupfer oder einer Kupferlegierung bestehenden Kontaktträger herstellen lassen, sondern sie soll auch kostengünstig zu verwirklichen sein.

Erreicht wird dies nach der Erfindung dadurch, daß löt- oder schweißfähige Metalle beziehungsweise Legierungen mittels Flamm- oder Plasmaspritzen auf die Unterseite der Kontaktplättchen aufgetragen werden.

Nicht mehr also wie bei den bekannten Verfahren werden derartige Metalle oder Legierungen auf die Unterseite aufgegossen oder sonstwie aufgebracht, sondern diese Metalle beziehungsweise Legierungen werden mittels Acetylen-Sauerstoff- oder Plasmabrenner aufgeschmolzen, zu einem Partikelstrahl beschleunigt und sodann fein zerstäubt auf die Unterseite der Kontaktplättchen geschleudert. Dadurch passen sich die Partikel beim Aufprall auf die Unterseite deren Oberfläche an und bilden beim sofortigen Abkühlen eine zusammenhängende, fest haftende Schicht. Hierbei kann davon ausgegangen werden, daß die Haftung der aufgespritzten metallischen Schicht sowohl durch Adsorption als auch begrenzte Diffusion in das Kontaktmaterial bewirkt wird. Eine besondere Rolle spielt die mechanische Verklammerung der aufgespritzten Partikel in der zuvor mechanisch aufgerauhten Substratoberfläche. Dieser Haftmechanismus ist lokal auch an Stellen wirksam, wo eine Legierungsbildung des Spritzwerkstoffs mit dem Kontaktwerkstoff aufgrund dort vorhandener Metalloxidteilchen nicht möglich ist. Die Haftung kann noch dadurch verbessert werden, daß die thermisch gespritzte Schicht durch geeignete Verfahren in den Kontaktwerkstoff "eindiffundiert" (unterhalb des Schmelzpunkts beider Schichten) oder "eingeschmolzen" wird (oberhalb des Schmelzpunkts der gespritzten Schicht). Letzteres ist vor allem bei der Anwendung von AgCu-Legierungen - die eine niedrigere Schmelztemperatur als Silber aufweisen - als Spritzwerkstoff anwendbar. Beim Einsatz eines Laserstrahls zum Einschmelzen der Beschichtung kann deren Schmelztemperatur auch gleich oder größer der des Substratwerkstoffs sein.

Außer einer Haftverbesserung führen solche Wärmebehandlungen zu einer Verringerung der Porosität und Eigenspannungen der gespritzten Schicht.

Das Eindiffundieren oder Aufschmelzen kann im Durchlaufofen an Luft (bei Silberschicht) oder zur Vermeidung von Oxidation unter Inertgasatmosphäre zwischen 600 °C und 960 °C durchgeführt werden.

Das Eindiffundieren oder Aufschmelzen der Aufspritzschicht kann auch durch Erhitzung in der Acetylen-Sauerstoff oder Plasmaflamme durchgeführt werden. Hierbei schützt die reduzierende Wirkung der Acetylenflamme beziehungsweise des Plasmagases vor Oxidation. Bei Anwendung eines Laserstrahls eignen sich bevorzugt CO₂- und Festkörperlaser, mit denen eine ausreichende Leistung zum flächigen Einschmelzen der Schichten zur Verfügung steht.

Insgesamt haftet damit diese löt- und schweißfähige Schicht so fest am Material des Kontaktplättchens, daß sie sich auch unter extremen Bedingungen nicht mehr vom Kontaktplättchen löst.

Dieser Effekt kann noch dadurch verbessert werden, daß beim Spritzen der Flamme zusätzlich zu den löt- oder schweißfähigen Metallen (Legierungen) weitere Zusätze zugefügt werden, die insbesondere die Härte und Festigkeit dieses Schichtmaterials beeinflussen. Dabei ist es zum Beispiel auch möglich, Zusätze wie Oxide, Karbide, Nitride oder Boride in kleinen Mengen (< 1 %) als Pulver gleichmäßig in die Schicht mit einzuspritzen. Dabei können die Materialeigenschaften der Schicht so beeinflußt werden, daß diese nach Abbrennen der Kontaktschicht noch eine gewisse Zeit die Schaltfunktionen übernehmen kann, ohne zu verschweißen.

Zur Durchführung des Spritzverfahrens nach der Erfindung sind alle bekannten Verfahren, wie Lichtbogen-, Flamm-, Plasma- und Flammschockspritzen geeignet. Ebenso auch das in letzter Zeit entwickelte Hochgeschwindigkeits-Flammspritzen, das mit einer äußerst hohen Partikelgeschwindigkeit arbeitet. Zum Auftragen der löt- und schweißfähigen Schicht auf derartige Kontaktplättchen kann jedoch das wirtschaftlichst anwendbare Verfahren gewählt werden, insbesondere dann, wenn das Kontaktplättchen während oder nach dem Auftragen der löt- oder schweißfähigen Materialien auf eine Temperatur < 960 °C erwärmt wird.

Nach Durchführung des Spritzverfahrens bildet sich eine feste und fest mit dem Material des Kontaktplättchens verhaftete, wenn auch durch die Anwendung dieses Verfahrens oberflächig zerklüftete Schicht aus löt- und schweißfähigem Material. Das Kontaktplättchen könnte trotz der verhältnismäßig rauhen Oberfläche dieser Schicht schon in diesem Zustand aufgelötet oder aufgeschweißt werden. Nach der Erfindung wird jedoch vorgeschlagen, daß auf diese aufgetragenen Metalle in einer Folgebearbeitung Hartlot aufgebracht und mit einer Temperatur < 960 °C vorsichtig auf- beziehungsweise in die löt- oder schweißfähigen Metalle eingeschmolzen wird. Auch hier könnte dieses Auftragen wiederum durch Flamm- oder Plasmaspritzen erfol- gen. Eine äußerst wirtschaftliche Möglichkeit ergibt sich jedoch dadurch, daß eine Hartlotfolie auf diese löt- oder schweißfähige Schicht aufgelegt und im Durchlaufofen, vorzugsweise unter reduzierender oder Inertgas-Atmosphäre, aufgeschmolzen wird. Die Verbindung der Hartlotschicht mit der zuerst aufgespritzten Schicht wird durch die Kapillarwirkung der dort vorhandenen Poren begünstigt. Die Dicke der Hartlotschicht wird zweckmäßigerweise so gewählt, daß die so beschichteten Plättchen direkt auf die Kontaktträger aufgelötet werden können. Dies kommt der Wirtschaftlichkeit bei der Verwendung dieser Kontaktplättchen sehr entgegen.

Auf der Zeichnung sind Ausführungsbeispiele des erfindungsgemäßen Verfahrens schematisch dargestellt, und zwar zeigen:
Fig. 1 das Auftragen durch Flammspritzen und
Fig. 2 durch Plasmaspritzen.

Einer Flammspritz-Düse (1) wird unter Druck Luft oder Sauerstoff (2) sowie Acetylengas (3) zugeführt. Koaxial wird durch die Düse (1) das aufzutragende Metall (4) in Drahtform vorgeschoben. In der Flamme (5) wird der Draht aufgeschmolzen und durch die Druckwirkung der zugeführten Gase als feiner Partikelstrom (6) auf ein im Weg dieses Partikelstromes (6) angeordnetes Kontaktplättchen (7) geschleudert. In diesem Kontaktplättchen (7) ist die Lage der Metalloxide senkrecht zur Kontaktoberfläche gestrichelt dargestellt. Zur Verbesserung der Haftung des Metalles (4) können der Flamme (5) noch weitere Zusätze (8), beispielsweise in Pulverform, zugefügt werden.

Beim Plasmaspritzen nach Fig. 2 ergibt sich der gleiche Effekt, da auch hier das aufzuspritzende Metall (4) durch einem Lichtbogen (9) aufgeschmolzen und mittels eines Druckgasstromes (10) aus Inertgas oder reduzierendem Gas auf das Kontaktplättchen (7) geschleudert wird. Auch hier können dem Lichtbogen (9) wiederum die Eigenschaften der aufgespritzten Schicht verbessernde Zusätze (8) beigefügt werden.

In beiden Fällen ergibt sich eine fest mit der Unterseite der Kontaktplättchen (7) verhaftete Schicht aus löt- oder schweißfähigem Material, die das Auflöten beziehungsweise Verschweißen der Kontaktplättchen (7) auf Kontaktträger zuläßt.

## Patentansprüche

Verfahren zum Bilden einer löt- oder schweißfähigen Schicht, entweder aus Silber, Silber-Kupfer und anderen Silberlegierungen oder aus Kupfer, Kupfer-Nickel und anderen Kupferlegierungen, auf der Rückseite (Unterseite) eines Silber/MeO-Kontaktplättchens mit Me-Anteilen, vorzugsweise aus Cadmium, Zinn, Zink, Kupfer, Wismut, Molybdän, Wolfram oder Indium, bei dem die MeO-Partikel faserförmig (spießig) ausgebildet sind und mit ihrer Faser-Längsrichtung etwa senkrecht zur Kontaktoberfläche liegen,
dadurch gekennzeichnet,
daß das Auftragen der löt- oder schweißfähigen
Metalle (4) beziehungsweise Legierungen mittels Flamm- oder Plasmaspritzen erfolgt.

2. Verfahren nach Anspruch 1,
dadurch gekennzeichnet,
daß der Flamme (5, 9) zusätzlich zu den löt- oder schweißfähigen Metallen (4) (Legierungen ) weitere Zusätze (8) zugefügt werden.

3. Verfahren nach Anspruch 2,
dadurch gekennzeichnet,
daß die Zusätze Oxide, Karbide, Nitride oder Boride in Konzentrationen < 1 % in Pulverform sind.

4. Verfahren nach Anspruch 1 oder 2,
dadurch gekennzeichnet,
daß das Kontaktplättchen (7) während oder nach dem Auftragen der löt- oder schweißfähigen Materialien (4) auf eine Temperatur < 960 °C erwärmt wird.

5. Verfahren nach einem der Ansprüche 1, 2 oder 3,
dadurch gekennzeichnet,
daß die Kontaktplättchenoberfläche nach dem Auftragen der Schicht mittels Laserstrahl kurzzeitig auf eine Temperatur > 960 °C erwärmt wird.

6. Verfahren nach den Ansprüchen 4 oder 5,
dadurch gekennzeichnet,
daß das Erwärmen insbesondere bei Kupfer und Kupferlegierungen unter reduzierender oder Inertgas-Atmosphäre erfolgt.

7. Verfahren nach Anspruch 4,
dadurch gekennzeichnet,
daß das Erwärmen zwecks Eindiffusion oder Einschmelzen im Durchlaufofen oder mittels Acetylen-Sauerstoff oder Plasmaflamme erfolgt.

8. Verfahren nach Anspruch 5,
dadurch gekennzeichnet,
daß die Erwärmen zwecks Einschmelzen mittels CO₂-oder Festkörperlaser erfolgt.

9. Verfahren nach einem oder mehreren der vorhergehenden Ansprüche,
dadurch gekennzeichnet,
daß auf die löt- oder schweißfähigen aufgetragenen Metalle (4) in einer Folgebearbeitung Hartlot aufgebracht und mit einer Temperatur < 960 °C vorsichtig auf- beziehungsweise in die löt- oder schweißfähigen Metalle (4) eingeschmolzen wird.

10. Verfahren nach Anspruch 9,
dadurch gekennzeichnet,
daß das Auftragen des Hartlots durch Flamm- oder Plasmaspritzen erfolgt.

11. Verfahren nach Anspruch 9,
dadurch gekennzeichnet,
daß das Auftragen des Hartlots über eine aufgelegte und im Durchlaufofen aufgeschmolzene Hartlotfolie erfolgt.

12. Verfahren nach Anspruch 9, 10 oder 11,
dadurch gekennzeichnet,
daß das Auftragen unter reduzierender oder Inertgas-Atmosphäre erfolgt.
